# EUROPÄISCHE PATENTSCHRIFT

(11) **EP 1 449 282 B1**
(45) Veröffentlichungstag und Bekanntmachung des Hinweises auf die Patenterteilung: **05.03.2008**
(21) Anmeldenummer: 02787802.4
(22) Anmeldetag: 25.11.2002
(51) Int. Cl.: H01R 39/38

(54) **KOHLEBÜRSTENFÜHRUNG UND VERFAHREN ZUR HERSTELLUNG EINER SOLCHEN**
CARBON BRUSH GUIDE AND METHOD FOR THE PRODUCTION THEREOF
SYSTEME DE GUIDAGE DE BALAI DE CARBONE ET SON PROCEDE DE REALISATION

(30) Priorität: 26.11.2001 DE 10157604
(43) Veröffentlichungstag der Anmeldung: 25.08.2004
(73) Patentinhaber: Schunk Italia S.r.l., 20013 Magenta (MI) (IT)
(72) Erfinder: SCHAUT, Diethard, I-20013 Magenta (IT)
(74) Vertreter: Stoffregen, Hans-Herbert
(86) Internationale Anmeldenummer: PCT/EP2002/013227
(87) Internationale Veröffentlichungsnummer: WO 2003/047051

(56) Entgegenhaltungen:
- EP-A- 0 358 812
- DE-C- 934 001

## Beschreibung

Die Erfindung bezieht sich auf eine Kohlebürstenführung für eine Kohlebürste, insbesondere eine Mehrschichtkohlebürste, hergestellt aus einem zumindest kohlebürstenseitig mit einer Isolationsschicht versehenen Metallblech. Auch bezieht sich die Erfindung auf ein Verfahren zum Herstellen einer Kohlebürstenführung für eine Kohlebürste wie Mehrschichtkohlebürste.

Bei Kohlebürstenführungen - auch Kohlebürstenhalter genannt - handelt es sich um Massenartikel, wobei jährlich ca. 40 Mio. Stück für Schichtkohlebürsten, die überwiegend in Waschmaschinenmotoren zum Einsatz gelangen, hergestellt werden. Entsprechende Kohlebürstenhalter bestehen üblicherweise aus Messingblech, da hierdurch eine gute elektrische Leitfähigkeit gegeben ist. Auch zeigt Messingblech Vorteile in Bezug auf die Verarbeitbarkeit, d. h. geringe Werkzeugkosten fallen an.

Werden in entsprechende aus elektrisch leitendem Material bestehende Halter Schichtkohlebürsten eingebracht, so ist zur Vermeidung eines Kurzschlussstroms ein großes axiales und radiales Spiel zu wählen, wobei das axiale Spiel größer als das radiale Spiel ist. Radial und axial beziehen sich dabei auf den Kommutator, auf den sich die Schichtkohlebürste abstützt. Da Waschmaschinenmotoren sowohl rechts- als auch linksdrehend arbeiten, kippt infolgedessen die Kohlebürste und läuft über die Bürstenkante. Hierdurch kommt es zur Geräuschbildung. In der Kippstellung haben die Kohleriegel der Schichtkohlebürsten linienförmigen Kontakt mit dem Kohlebürstenhalter und lassen somit einen Kurzstrom zu, so dass hohe Wicklungs- und Kollektortemperaturen auftreten.

Um entsprechende Kohlebürstenführungen bzw. -halter auch dort einzusetzen, wo eine hohe Luftfeuchtigkeit herrscht, wird zur Vermeidung von Grünspanbildung galvanisch beschichtetes Messingblech wie vernickeltes Messingblech eingesetzt.

Messingbleche sind jedoch teuer, so dass alternativ beidseitig messingplattierte Stahlbleche als Kohlebürstenhaltermaterial benutzt worden sind. Nachteilig ist jedoch, dass die Bearbeitung aufwendig ist und somit relativ hohe Werkzeugkosten anfallen.

Ferner sind Kohlebürstenhalter bzw. -führungen aus Stahlblech bekannt, das jedoch wegen der Rostanfälligkeit Nachteile zeigt.

Aus der EP 0 358 812 A1 ist ein Metallbürstenköcher für eine Mehrschichtbürste bekannt, bei dem die Führungswände mit einer Isolationsschicht aus Polytetrafluoräthylen beschichtet sind. Damit das Polytetrafluorätliylen eine hinreichende Haftung auf dem Blechmaterial aufweist, wird es flammgespritzt und anschließend gesintert. Das diesbezügliche Auftragsverfahren ist nicht nur teuer, sondern zeigt zudem den Nachteil, dass die Schicht eine relativ große Dicke bei relativ großen Toleranzen aufweist mit der Folge, dass die von entsprechend ausgebildeten Kohlebürstenführungen aufgenommene Kohlebürsten ein unerwünschtes Spiel aufweisen, das einerseits zu einer Geräuschbildung führt und andererseits zu einem relativ hohen Verschleiß der Kohlebürsten. Würde man entsprechende Schichten aus Polytetrafluoräthylen durch zum Beispiel Sprayen aufbringen, so ergäben sich zwar dünnere Schichten, die jedoch keine mechanische Festigkeit in einem Umfang aufweisen, dass ein Einsatz in Kohlebürstenhaltern technisch vertretbar wäre.

Der US 3,983,432 ist eine Kohlebürstenhalterung zu entnehmen, die eine aus Kunststoff bestehende Trägerplatte aufweist, in der aus Metall bestehende Führungen für Kohlebürsten eingebracht sind.

In der EP 0 547 437 A2 ist ein aus einem Messingblech bestehendes Führungsrohr für eine Kohlebürste beschrieben, das in einem aus einem Isolierwerkstoff bestehenden Bürstengehäuse einsetzbar und in diesem verrastbar ist.

Bei einer Kohlehalteranordnung nach der EP 1 117 160 A1 besieht eine Trägerplatte aus Kunststoff, in der zueinander beabstandet aus Metall bestehende Kohlebürstenführungsabschnitte fixiert sind.

Ein Bürstenhalter aus Metall ist aus der DE 934 001 C bekannt. Um Korrosionen auf Grund sich ablagernder Ölfilme auszuschließen, ist vorgesehen, dass das Metall mit einem Phenolkunstharzlack überzogen wird.

Der vorliegenden Erfindung liegt das Problem zugrunde, eine Kohlebürstenführung sowie ein Verfahren zur Herstellung dieser derart weiterzubilden, dass die Kohlebürstenführung als Massenartikel kostengünstig herstellbar ist. Dabei soll im Betrieb eine geringe Geräuschentwicklung auftreten. Auch soll eine Reduzierung des Kohlebürstenverschleißes erreichbar sein.

Erfindungsgemäß wird das Problem im Wesentlichen durch eine Kohlebürstenführung dadurch gelöst, dass das Metallblech ein eine Zinnschicht aufweisendes Stahlblech ist, das mit einem Anstrichstoff als die Isolationsschicht versehen ist. Dabei handelt es sich bei dem Anstrichstoff insbesondere um einen Lack wie Phenolharzlack, Epoxidharzlack oder Polystyrollack, ohne dass hierdurch eine Einschränkung des die Isolationsschicht bildenden Anstrichstoffes erfolgen soll.

Der Anstrichstoff selbst sollte mit einer Dicke Dₐ mit 0,001 mm ≤ Dₐ ≤ 0,05 mm auf das verzinnte Stahlblech aufgetragen sein. Sofern das Stahlblech von einem Coil abgezogen wird, kann ein kontinuierlicher Beschichtungsprozess durchgeführt werden, um anschließend das beschichtete vom Coil abgezogene Stahlblech durch einen Durchlaufofen zu führen und auszuhärten. Üblicherweise erfolgt dies bei der Verwendung von Epoxidharzlacken über einen Zeitraum zwischen 10 und 20 Minuten bei einer Temperatur zwischen 180°C und 220 °C. Durch diese Maßnahmen lassen sich insbesondere definierte und gleichmäßige Schichtdicken, also solche in engen Toleranzen herstellen. Ungeachtet der geringen Schichtdicke von zum Beispiel im Bereich von 0,02 mm ergibt sich eine hinreichende Isolationswirkung bei sehr guter mechanischer Beständigkeit.

Erfindungsgemäß wird folglich ein Weißblech benutzt, das kostengünstig zur Verfügung gestellt werden kann und bei geringen Werkzeugkosten leicht verarbeitbar ist. Die Gefahr eines Rostens oder Ausbildung von Grünspan erwächst nicht. Folglich werden die Nachteile bekannter Kohlebürstenführungen vermieden bei gleichzeitiger Beibehaltung deren Vorteile.

In Weiterbildung der Erfindung ist vorgesehen, dass zwischen der Kohlebürste und der Kohlebürstenführung ein axiales Spiel und/oder ein radiales Spiel besteht, dass der DIN-Norm 43008 entspricht, eine Möglichkeit, die der Stand der Technik nicht erfüllen kann. Hierdurch ergibt sich eine exakte Führung der Kohlebürste mit der Folge einer Reduzierung der Geräuschbildung auf ein Minimum. Gleichzeitig wird eine unerwünschte Temperaturerhöhung des Systems Kohlebürstenführung-Bürste und Kollektor und deren Wicklung vermieden, so dass infolgedessen der Kohlebürstenverschleiß reduziert werden kann.

Vergleichsmessungen haben überraschenderweise gezeigt, dass bei der Verwendung einer erfindungsgemäßen Kohlebürstenführung gegenüber einer solchen aus Messing eine Verschleißreduzierung von 15 - 20 % erreichbar ist. Dies wiederum bedeutet, dass geforderte Standzeiten von Motoren mit einer um 15 - 20 % kürzeren Baulänge der Kohlebürste gegenüber den zur Zeit zum Einsatz gelangenden erreicht werden kann. Infolgedessen kann der Raumbedarf des Motors reduziert werden. Auch Materialeinsparungen ergeben sich. Umgekehrt können bei Beibehaltung der üblicherweise zum Einsatz gelangenden Kohlebürsten Serviceintervalle gestreckt werden, wodurch insbesondere bei gewerblich bzw. halbgewerblich wie z. B. in Mietanlagen genutzten Motoren Vorteile gegeben sind.

Nach einem weiteren Vorschlag ist vorgesehen, dass das verzinnte Stahlblech abschnittsweise unbeschichtet ist, also kein elektrisch isolierendes Material aufweist. Der entsprechende Bereich kann dann als Funktionsabschnitt einer fertigen Kohlebürste wie Anschlussfahne für einen elektrischen Leiter benutzt werden.

Um eine erfindungsgemäße Kohlebürstenführung in einer aus elektrisch leitendem Material bestehenden Trägerplatte wie Lagerschild einzusetzen, ist vorgesehen, dass die Kohlebürstenführung von einer aus elektrisch isolierendem Material bestehenden Aufnahme wie Gehäuse aufgenommen ist.

Alternativ besteht die Möglichkeit, die Kohlebürstenführung beidseitig mit einer aus elektrisch isolierendem Material bestehenden Schicht zu versehen.

Die ebenfalls insbesondere aus Epoxidharzlack, Polystyrollack oder Phenolharzlack bestehende elektrisch isolierende Schicht sollte auch außenseitig eine Dicke zwischen 0,001 mm und 0,05 mm aufweisen. Gegebenenfalls kann die Außenfläche der Kohlebürstenführung allein in Bereichen mit dem elektrisch isolierenden Material versehen sein, indem die Verbindung mit einer Trägerplatte erfolgt.

Ein Verfahren zur Herstellung einer Kohlebürstenführung der eingangs genannten Art zeichnet sich aus durch die Verfahrensschritte:
- Verwendung eines von einem Coil abzuziehenden verzinnten Stahlblechs,
- Abziehen des Stahlblechs von dem Coil und kontinuierliches Beschichten dieses mit einem Anstrichstoff,
- Führen des mit dem Anstrichstoff beschichteten Stahlblechs durch einen Durchlaufofen und anschließendes Ausbilden der Kohlebürstenführung, wobei insbesondere das Ausbilden durch Schneiden und/oder Stanzen und Biegen und/oder Falten des Stahlblechs erfolgt.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von der Zeichnung zu entnehmenden bevorzugten Ausführungsformen.

Es zeigen:
- Fig. 1: eine erste Ausführungsform einer Kohlebürstenführung mit Schichtkohlebürste,

- Fig. 2: eine Schnittdarstellung durch die Kohlebürstenführung gemäß Fig. 1,
- Fig. 3: Abschnitte eines Metallblechs,
- Fig. 4: eine Prinzipdarstellung einer in einer nach dem Stand der Technik ausgebildeten Kohlebürstenführung mit in dieser angeordneten Kohlebürste,
- Fig. 5: eine zweite Ausführungsform einer Kohlebürstenführung,
- Fig. 6: eine Detail der Kohlebürstenführung gemäß Fig. 5 und
- Fig. 7: einen Ausschnitt aus einer Trägerplatte einer Kohlehalteranordnung.

In Fig. 1 ist rein prinzipiell eine Kohlebürstenführung 10 - auch Kohlehalter genannt - dargestellt, die im Ausführungsbeispiel eine Schichtkohlebürste 12 geführt aufnimmt, ohne dass hierdurch die Erfindung eingeschränkt wird. Die Schichtkohlebürste 12 besteht gemäß Ausführungsbeispiel aus zwei Kohleriegeln 14, 16, die gegeneinander über eine Isolierschicht 18 getrennt sind. Eine entsprechende Schichtkohlebürste 12 wird zum Beispiel in Waschmaschinenmotoren eingesetzt.

Die Kohlebürstenführung 10 besteht erfindungsgemäß aus einem Abschnitt eines kaltgewalzten Stahlblechs einer Dicke Dₛ von in etwa 0,5 mm, das eine Zinnschicht auf weist, die zum Beispiel elektrolytisch aufgebracht sein kann. Die Dicke der Zinnschicht kann zum Beispiel 2 g Zinn/m² Stahlblechfläche betragen, um nur beispielhaft Werte anzugeben. Ein entsprechendes verzinntes Stahlblech wird auch als Weißblech bezeichnet.

Erfindungsgemäß ist das Weißblech kohlebürstenseitig mit einer aus elektrisch isolierendem Material bestehenden Schicht 20 versehen, bei der es sich insbesondere um eine Lackschicht wie Phenolharzlack, Epoxidharzlack oder Polystyrollackschicht handeln kann. Die Dicke der aus dem elektrisch isolierendem Material bestehenden Schicht sollte im Bereich zwischen 0,001 mm und 0,05 mm liegen, wobei bevorzugter Bereich 0,01 mm - 0,03 mm ist. Die Schicht 20 kann auf das Weißblech in einem kontinuierlichen Beschichtungsprozess aufgetragen werden, insbesondere dann, wenn das Weißblech von einem Coil abgezogen wird. Die aufgebrachte Lackschicht kann sodann in einem Durchlaufofen ausgehärtet werden, wobei eine Verweildauer zwischen 10 und 20 Minuten bei einer Temperatur zwischen 180 °C und 220 °C ausreicht.

Entsprechend dünne Isolationsschichten weisen eine hinreichende mechanische Stabilität bei gleichzeitig ausreichenden elektrisch isolierenden Eigenschaften auf. Hierdurch bedingt kann eine enge geometrische Anpassung der Kohlebürstenführung 10 an die Kohlebürste 12 mit der Folge vorgenommen werden, dass radiales Spiel Sᵣ und axiales Spiel Sₐ bezogen auf die Drehachse eines Kommutators sehr klein ausfallen können. Dabei kann das radiale Spiel und das axiale Spiel derart eingestellt werden, dass der DIN-Norm 43008 vollständig entsprochen wird. Hierdurch bedingt kann beim Betrieb die Geräuschbildung nahezu unterdrückt werden. Gleichzeitig wird eine unerwünschte Erwärmung einerseits des Systems Kohlebürstenführung 10 und Kohlebürste 12 und andererseits des Kollektors und der Ankerwicklung reduziert, wodurch sich eine Reduzierung des Verschleißes der Kohlebürste 12 ergibt.

Diese Vorteile ergeben sich nach dem Stand der Technik nicht, wie anhand der Fig. 4 verdeutlicht werden soll. In Fig. 4 sind rein prinzipiell Begrenzungswandungen 22, 24 eines aus Messing bestehenden Kohlehalters dargestellt, um eine Schichtkohlebürste 26 axial zu führen, die ihrerseits auf einem Kommutator 28 zur Stromübertragung aufliegt. Um Kurzschlüsse zu reduzieren, muss das axiale und radiale Spiel zwischen Kohlebürste 26 und Kohlebürstenführung relativ groß gewählt werden, wobei das axiale Spiel größer als das radiale Spiel ist. Bei einem Einsatz in Waschmaschinen, die sowohl rechts- als auch linksdrehend arbeiten, kippt die Kohlebürste 26 und liegt mit ihren Kohleriegeln 30, 32 linienförmig (Bereiche 34, 36) an den Wandungen 22, 24 an, so dass ein Kurzschlussstrom fließt. Als Folge hiervon treten hohe Wicklungs- und Kollektortemperaturen auf, die zu einem erhöhten Verschleiß führen. Auch ist die Geräuschbildung relativ groß.

Aufgrund der erfindungsgemäßen Ausbildung der Kohlebürstenführung 10 und der engen Geometrieanpassung an die Außengeometrie der Schichtkohlebürste 12 ist eine Reduzierung des axialen und radialen Spiels mit der Folge gegeben, dass die unerwünschten Temperaturerhöhungen unterbleiben und eine Geräuschentwicklung reduziert bzw. nahezu völlig vermieden wird. Ferner haben Vergleichsmessungen mit aus Messing bestehenden Kohlebürstenführungen ergeben, dass eine Verschleißreduzierung einer von einer erfindungsgemäß ausgebildeten Kohlebürstenführung aufgenommenen Kohlebürste zwischen 15 und 20 % erfolgt. Somit kann bei Einhaltung geforderter Standzeiten eine Kohlebürste mit einer um 15-20% kürzerer Baulänge zum Einsatz gelangen, wodurch sich wiederum der Raumbedarf des Motors reduziert und zudem ein geringerer Materialeinsatz erforderlich ist. Umgekehrt würden dann, wenn Kohlebürsten üblicher Länge eingesetzt werden, die Serviceintervalle verlängert werden, ein Vorteil, der insbesondere bei gewerblich bzw. halbgewerblich genutzten Motoren erheblich ist.

Ist anhand der Fig. 1 und 2 erläutert worden, dass eine erfindungsgemäße aus verzinntem Stahlblech bestehende Kohlebürstenführung 10 nur kohlebürstenseitig mit einem elektrisch isolierendem Material wie mit einem Lack beschichtet ist, so besteht auch die Möglichkeit, eine Kohtebürstenführung 40 innen- und außenflächig zu beschichten, wie anhand der Fig. 5 und 6 verdeutlicht wird. Die Kohlebürstenführung 40 besteht ebenfalls aus einem aus verzinntem Stahlblech bestehenden Grundkörper 42, der innen- und außenflächig mit einer insbesondere aus Epoxidharzlack bestehenden elektrisch isolierenden Schicht 44, 46 beschichtet ist, deren Dicke im Bereich zwischen 0,001 mm und 0,05 mm liegt. Die entsprechende Kohlebürstenführung 40 kann sodann unmittelbar in einer aus elektrisch leitendem Material bestehenden Trägerplatte wie Motorschild 42 eingesetzt werden, ohne dass es einer zusätzlichen Isolierung bedarf. Würde dagegen die Kohlebürstenführung 10 gemäß der Fig. 1 und 2 in eine entsprechende Trägerplatte eingesetzt werden, so müsste die Kohlebürstenführung 10 zunächst von einer aus elektrisch isolierendem Material bestehenden Aufnahme wie Gehäuse eingebracht werden, das seinerseits mit der Trägerplatte verbunden wird.

Entsprechend dem Ausführungsbeispiel der Fig. 1 wird von der Kohlebürstenführung 40 grundsätzlich auch eine Schichtkohlebürste 44 aufgenommen, die in bekannter Weise aus Kohleriegeln 46, 48 und einer zwischen diesen verlaufenden Isolierschicht 50 besteht.

Des Weiteren kann die Kohlebürstenführung 40 in gewohnter Weise Federbäuche 52, 54 aufweisen.

Das für die Kohlebürstenführung 10, 40 benutzte verzinnte Stahlblech kann - wie die Fig. 3 verdeutlichen soll - vollständig (linke Darstellung) oder teilweise (rechte Darstellung der Fig. 3) mit der aus elektrisch isolierendem Material bestehenden Schicht wie der Lackschicht versehen sein. Der unbeschichtete Bereich, der in Fig. 3 mit den Bezugszeichen 56 versehen ist, kann als Funktionsabschnitt benutzt werden. Der unbeschichtete Abschnitt oder Streifen 56 kann zum Beispiel als elektrisches Anschlussteil beim Ausstanzen der Abwicklung des Bürstenhalters aus dem von einem Coil oder einem Streifen abgezogenen verzinnten Stahlblech benutzt werden.

## Patentansprüche

1. Kohlebürstenführung (10, 40) für eine Kohlebürste, insbesondere eine Mehrschichtkohlenbürste (12, 44), bestehend aus zumindest kohlebürstenseitig mit einer Isolationsschicht (20, 44) versehenem Metallblech (42),
**dadurch gekennzeichnet,**
**dass** das Metallblech (42) der Kohlebürstenführung (10, 40) ein eine Zinnschicht aufweisendes Stahlblech ist, das mit einem Anstrichstoff als die Isolationsschicht (20, 44) versehen ist.

2. Kohlebürstenführung nach Anspruch 1,
**dadurch gekennzeichnet,**
**dass** der Anstrichstoff ein Lack ist oder diesen enthält.

3. Kohlebürstenführung nach Anspruch 1 oder 2,
**dadurch gekennzeichnet,**
**dass** der Lack ein Phenolharzlack, ein Epoxidharzlack und/oder ein Polystyrollack ist oder diesen enthält.

4. Kohlebürstenführung nach zumindest einem der vorhergehenden Ansprüche,
**dadurch gekennzeichnet,**
**dass** der Anstrichstoff eine Dicke Dₐ mit 0,001 mm≤ Dₐ ≤ 0,05 mm aufweist.

5. Kohlebürstenführung nach zumindest einem der vorhergehenden Ansprüche,
**dadurch gekennzeichnet,**
**dass** das Stahlblech eine Dicke Dₛ mit 0,1 mm ≤ Dₛ ≤ 0,8 mm aufweist.

6. Kohlebürstenführung nach zumindest einem der vorhergehenden Ansprüche,
**dadurch gekennzeichnet,**
**dass** das Stahlblech eine Dicke Dₛ von in etwa 0,5 mm aufweist.

7. Kohlebürstenführung nach zumindest einem der vorhergehenden Ansprüche,
**dadurch gekennzeichnet,**
**dass** zwischen der Kohlebürste (12) und der Kohlebürstenführung (10) bestehendes axiales Spiel und/oder radiales Spiel der DIN-Norm 43008 entspricht.

8. KohlebürstenFührung nach zumindest einem der vorhergehenden Ansprüche,
**dadurch gekennzeichnet,**
**dass** das Stahlblech abschnittsweise unbeschichtet ist.

9. Kohlebürstenführung nach zumindest einem der vorhergehenden Ansprüche,
**dadurch gekennzeichnet,**
**dass** das Stahlblech in einem Bereich (56) unbeschichtet ist, der Funktionsabschnitt der Kohlebürstenführung ist.

10. Kohlebürstenführung nach zumindest einem der vorhergehenden Ansprüche,
**dadurch gekennzeichnet,**
**dass** die Kohlebürstenführung (10) von einer aus elektrisch isolierendem Material bestehenden Aufnahme wie Gehäuse aufgenommen ist, die ihrerseits init einer aus elektrisch leitendem Material bestehenden Trägerplatte wie Lagerschild verbunden ist.

11. Kohlebürstenführung nach zumindest einem der vorhergehenden Ansprüche,
**dadurch gekennzeichnet,**
**dass** die Kohlebürstenführung (40) innen- und außenseitig eine Schicht (44, 46) aus dem Anstrichstoff wie insbesondere dem Lack aufweist.

12. Verfahren zum Herstellen einer Kohlebürstenführung für eine Kohlebürste wie Mehrschichtkohlebürste, insbesondere eine KohlebürstenRihrung nach einem der vorhergehenden Ansprüche,
**gekennzeichnet durch** die Verfahrensschritte:
- Verwendung eines von einem Coil abzuziehenden verzinnten Stahlblechs,
- Abziehen des Stahlblechs von dem Coil und kontinuierliches Beschichten dieses mit einem isolierenden Anstrichstoff,
- Führen des mit dem Anstrichstoff beschichteten Stahlblechs **durch** einen Durchlaufofen und anschließendes
- Ausbilden der Kohlebürstenführung.

13. Verfahren nach Anspruch 12,
**dadurch gekennzeichnet,**
**dass** das Ausbilden durch Schneiden und/oder Stanzen und Biegen und/oder Falten des Stahlblechs erfolgt.

14. Verfahren nach Anspruch 12 oder 13,
**dadurch gekennzeichnet,**
**dass** das beschichtete Stahlblech über einen Zeitraum t mit 5 min ≤ t ≤ 30 min, insbesondere 10 min ≤ t ≤ 20 min bei einer Temperatur T mit 160 °C ≤ T ≤ 250 °C, insbesondere 180 °C ≤ T ≤ 220 °C in dem Durchlaufofen geführt wird.

15. Verfahren nach einem der Ansprüche 12 bis 14,
**dadurch gekennzeichnet,**
**dass** der Anstrichstoff derart auf das verzinnte Stahlblech aufgetragen wird, dass sich nach dem Aushärten eine Schichtdicke Dₐ mit 0,001 mm ≤ Dₐ ≤ 0,05 mm ergibt.

16. Verfahren nach einem der Ansprüche 12 bis 15,
**dadurch gekennzeichnet,**
**dass** ein Stahlblech mit einer Dicke Dₛ mit 0,1 mm ≤ Dₛ ≤ 0,8 mm verwendet wird.

## Claims

1. Carbon brush guide (10, 40) for a carbon brush, in particular a multilayer carbon brush (12, 44), comprising a metal sheet (42) which is provided at least on the carbon brush side with an insulation layer (20, 44),
***characterised in that***
the metal sheet (42) of the carbon brush guide (10, 40) is a steel sheet which has a tin layer and is provided with a coating material as the insulation layer (20, 44).

2. Carbon brush guide according to claim 1,
***characterised in that***
the coating material is a paint or contains the latter.

3. Carbon brush guide according to claim 1 or 2,
***characterised in that***
the paint is a phenol resin paint, an epoxy resin paint and/or a polystyrene paint or contains the latter.

4. Carbon brush guide according to at least one of the preceding claims,
***characterised in that***
the coating material has a thickness Dₐ with 0.001 mm ≤ Dₐ ≤ 0.05 mm.

5. Carbon brush guide according to at least one of the preceding claims,
***characterised in that***
the steel sheet has a thickness Dₛ with 0.1 mm ≤ Dₛ ≤ 0.8 mm.

6. Carbon brush guide according to at least one of the preceding claims,
***characterised in that***
the steel sheet has a thickness Dₛ of approximately 0.5 mm.

7. Carbon brush guide according to at least one of the preceding claims,
***characterised in that***
the axial clearance and/or radial clearance which exists between the carbon brush (12) and the carbon brush guide (10) corresponds to the DIN standard 43008.

8. Carbon brush guide according to at least one of the preceding claims,
***characterised in that***
the steel sheet is uncoated in portions.

9. Carbon brush guide according to at least one of the preceding claims,
***characterised in that***
the steel sheet is uncoated in a region (56) which is the functional portion of the carbon brush guide.

10. Carbon brush guide according to at least one of the preceding claims,
***characterised in that***
the carbon brush guide (10) is received by a receiving means such as a housing which comprises an electrically insulating material and for its part is connected to a carrier plate such as a bearing plate which comprises electrically conductive material.

11. Carbon brush guide according to at least one of the preceding claims,
***characterised in that***
the carbon brush guide (40) has on the inside and the outside a layer (44, 46) made of the coating material such as in particular the paint.

12. Method for producing a carbon brush guide for a carbon brush such as a multilayer carbon brush, in particular a carbon brush guide according to one of the preceding claims,
***characterised* by** the method steps:
- use of a tinned steel sheet to be drawn from a coil,
- drawing the steel sheet from the coil and continuous coating of the latter with an insulating coating material,
- guiding the steel sheet which is coated with the coating material through a continuous furnace and subsequent
- formation of the carbon brush guide.

13. Method according to claim 12,
***characterised in that***
the formation is effected by means of cutting and/or stamping and bending and/or folding of the steel sheet.

14. Method according to claim 12 or 13,
***characterised in that***
the coated steel sheet is guided in the continuous furnace over a period of time t with 5 min ≤ t ≤ 30 min, in particular 10 min ≤ t ≤ 20 min, at a temperature T with 160°C ≤ T ≤ 250°C, in particular 180°C ≤ T ≤ 220°C.

15. Method according to one of the claims 12 to 14,
***characterised in that***
the coating material is applied on the tinned steel sheet such that after curing a layer thickness Dₐ with 0.001 mm ≤ Dₐ ≤ 0.05 mm is produced.

16. Method according to one of the claims 12 to 15,
***characterised in that***
a steel sheet with a thickness Dₛ with 0.1 mm ≤ Dₛ ≤ 0.8 mm is used.

## Revendications

1. Système de guidage (10, 40) pour un balai de charbon, en particulier un balai multicouches (12, 44), constitué d'une tôle métallique (42) recouverte, au moins du côté du balai, d'une couche isolante (20, 44),
**caractérisé en ce que**
la tôle métallique (42) du système de guidage (10, 40) est une tôle en acier présentant une couche d'étain munie d'un enduit en tant que couche isolante (20, 44).

2. Système de guidage de balai selon la revendication 1,
**caractérisé en ce que**
l'enduit est ou contient un vernis.

3. Système de guidage de balai selon la revendication 1 ou la revendication 2,
**caractérisé en ce que**
le vernis est un vernis à base de résine phénolique, un vernis à base de résine époxy et/ou un vernis polystyrène ou bien contient un tel vernis.

4. Système de guidage de balai selon au moins l'une des revendications précédentes,
**caractérisé en ce que**
l'enduit a une épaisseur Dₐ égale à 0,001 mm ≤ Dₐ ≤ 0,05 mm.

5. Système de guidage de balai selon au moins l'une des revendications précédentes,
**caractérisé en ce que**
la tôle en acier a une épaisseur Dₛ égale à 0,1 mm ≤ Dₛ ≤ 0,8 mm.

6. Système de guidage de balai selon au moins l'une des revendications précédentes,
**caractérisé en ce que**
la tôle en acier a une épaisseur Dₛ d'environ 0,5 mm.

7. Système de guidage de balai selon au moins l'une des revendications précédentes,
**caractérisé en ce que**
le jeu axial et/ ou radial existant entre le balai de charbon (12) et le système de guidage (10) correspond à la norme DIN 43008.

8. Système de guidage de balai selon au moins l'une des revendications précédentes,
**caractérisé en ce que**
la tôle en acier n'a pas d'enduit sur certaines zones.

9. Système de guidage de balai selon au moins l'une des revendications précédentes,
**caractérisé en ce que**
la tôle en acier n'a pas d'enduit dans une zone (56) qui est le segment fonctionnel du système de guidage.

10. Système de guidage de balai selon au moins l'une des revendications précédentes,
**caractérisé en ce que**
le système de guidage (10) est logé dans un logement constitué d'une matière électriquement isolante comme un boîtier, relié de son côté à une plaque support telle un flasque de palier, constituée d'une matière électriquement conductrice.

11. Système de guidage de balai selon au moins l'une des revendications précédentes,
**caractérisé en ce que**
le système de guidage (40) présente à l'intérieur et à l'extérieur une couche (44, 46) de l'enduit, en particulier un vernis.

12. Procédé de fabrication d'un système de guidage pour un balai de charbon comme un balai multicouche, en particulier un système de guidage selon l'une quelconque des revendications précédentes,
**caractérisé par** les étapes suivantes :
- utilisation d'une tôle en acier étamée, déroulée d'une bobine,
- retrait de la tôle en acier de la bobine et revêtement en continu de celle-ci avec un enduit isolant,
- acheminement de la tôle en acier recouverte de l'enduit à travers un four à passage continu, puis
- formation du système de guidage de balai.

13. Procédé selon la revendication 12,
**caractérisé en ce que**
le système de guidage de balai est formé par découpe et/ou emboutissage et cintrage et/ou pliage de la tôle en acier.

14. Procédé selon la revendication 12 ou la revendication 13,
**caractérisé en ce que**
la tôle en acier revêtue passe dans le four à passage continu pendant un temps t égal à 5 min ≤ t ≤ 30 min, en particulier 10 min ≤ t ≤ 20 min à une température T égale à 160°C ≤ T ≤ 250°C, en particulier 180°C ≤ T ≤ 220°C.

15. Procédé selon l'une des revendications 12 à 14,
**caractérisé en ce qu'**
on applique l'enduit sur la tôle en acier étamée de manière à obtenir, après le durcissement, une couche d'une épaisseur Dₐ égale à 0,001 mm ≤ Dₐ ≤ 0,05 mm.

16. Procédé selon l'une des revendications 12 à 15,
**caractérisé en ce qu'**
on utilise une tôle en acier d'une épaisseur Dₛ égale à 0,01 mm ≤ Dₛ ≤ 0,8 mm.
